# FASCICULE DE BREVET EUROPEEN

(11) **EP 0 257 671 B1**
(45) Date de publication et mention de la délivrance du brevet: **15.04.1992**
(21) Numéro de dépôt: 87201347.9
(22) Date de dépôt: 14.07.1987
(51) Int. Cl.: C23F 1/44, C23F 1/38

(54) **Procédé pour éliminer un revêtement comprenant du niobium sur un substrat**
Verfahren zum Entfernen einer Niob enthaltenden Beschichtung von einem Substrat
Process for removing niobium-containing coatings from a substrate

(30) Priorité: 25.07.1986 FR 8611001
(43) Date de publication de la demande: 02.03.1988
(73) Titulaire: SOLVAY, B-1050 Bruxelles (BE)
(72) Inventeur: Clerbois, Lucien, B-1800 Vilvoorde (BE); Parissis, Gérard, B-1090 Bruxelles (BE)
(74) Mandataire: Anthoine, Paul

(56) Documents cités:
- DE-A- 2 239 425
- FR-A- 2 150 383
- FR-A- 2 195 701
- JOURNAL OF THE ELECTROCHEMICAL SOCIETY, vol. 116, no. 5, mai 1969, page 674, Manchester, GB; J. GROSSMAN et al.: "A new etchant for thin films of tantalum and tantalum compounds"
- JOURNAL OF THE ELECTROCHEMICAL SOCIETY, vol. 116, no. 5, mai 1969, page 674, Manchester, GB; J. GROSSMAN et al.: "A new etchant for thin films of tantalum and tantalum compounds"
- PATENT ABSTRACTS OF JAPAN, vol. 5, no. 82 (E-59)[754], 29 mai 1981; & JP-A-56 29 324 (TOKYO SHIBAURA DENKI K.K.) 24-03-1981

## Description

La présente invention concerne un procédé pour éliminer un revêtement comprenant du niobium sur un substrat.

Le niobium et les alliages de niobium sont connus pour leurs propriétés chimiques et électriques intéressantes, notamment leur résistance à la corrosion vis-à-vis de la plupart des substances corrosives à température ambiante et surtout leurs qualités d'excellent conducteur de la chaleur et de l'électricité. Il en résulte que le niobium et ses alliages sont fréquemment utilisés pour la construction d'appareils et d'installations de génie chimique et aussi comme revêtement supraconducteur d'électrodes. On sait, en effet, que la résistivité électrique du niobium et de ses alliages devient quasi nulle au-dessous de 8,3°K (Revue de la Société Royale Belge des Ingénieurs et des Industriels -n° 8/9 - 1969 : R. WINAND, "Propriétés et usages des métaux réfractaires", pages 381 à 415). Toutefois, le prix élevé du niobium incite fréquemment à l'utiliser sous la forme de revêtement sur un substrat (R. Lescarts - Dictionnaire des métaux non ferreux - 1972 - p. 107).

Dans la construction ou l'entretien d'électrodes ou d'autres organes portant un revêtement comprenant du niobium, on peut être amené à devoir procéder à la dissolution ou au décapage du revêtement afin de libérer le substrat totalement ou en partie.

Pour effectuer le décapage du niobium, on a proposé d'utiliser, à une température inférieure à 50°C, une solution décapante contenant 45 à 65 parties en volume d'eau, 30 à 50 parties en volume d'acide sulfurique concentré, 0,2 à 3,0 parties en volume d'une solution aqueuse concentrée de peroxyde d'hydrogène et 1,0 à 5,0 parties en volume d'acide fluorhydrique concentré (Central Patents Index, Basic Abstracts Journal, Section L, Week D.19, Derwent Publications Ltd., Londres, abrégé 33525D-L : demande de brevet JP-A-56029324 (Tokyo Shibaura Elec. Ltd)). Le décapage ainsi réalisé est généralement rapide et efficace, mais la présence d'acide fluorhydrique rend ces bains connus, toxiques et dangereux pour les utilisateurs et donne lieu, par conséquent, à des rejets polluants. Ces bains sont par ailleurs contre-indiqués dans le cas d'un substrat en cuivre, qu'ils risquent de corroder.

L'invention vise dès lors à fournir un procédé permettant d'éliminer rapidement et efficacement un revêtement comprenant du niobium sur un substrat sans donner naissance à des rejets polluants et toxiques et, surtout, sans endommager le substrat, notamment lorsque celui-ci est en cuivre.

En conséquence, l'invention concerne un procédé pour éliminer un revêtement comprenant du niobium sur un substrat, selon lequel on traite le revêtement avec un bain décapant consistant en une solution aqueuse d'hydroxyde de métal alcalin et de peroxyde d'hydrogène ; selon l'invention, il convient que le bain conforme au procédé contienne, par litre, au moins 0,4 mole d'hydroxyde de métal alcalin et au moins 7,5 ml de peroxyde d'hydrogène à 100 % et au plus 4 moles d'hydroxyde de métal alcalin et 155 ml de peroxyde d'hydrogène à 100 %.

Dans le procédé selon l'invention, l'hydroxyde de métal alcalin peut par exemple être de l'hydroxyde de sodium ou de l'hydroxyde de potassium. L'hydroxyde de sodium est préféré.

Les teneurs en hydroxyde de métal alcalin et en peroxyde d'hydrogène dans le procédé selon l'invention dépendent de divers paramètres, notamment de la température à laquelle on les utilise, de la vitesse d'attaque souhaitée, de l'épaisseur du revêtement à éliminer et du matériau du substrat. Des exemples de bains utilisables dans le procédé selon l'invention sont ceux contenant, par litre, entre 0,5 et 4 moles d'hydroxyde de métal alcalin et entre 10 et 155 ml de peroxyde d'hydrogène à 100 %. Les bains préférés sont ceux contenant, par litre, entre 0,5 et 2 moles d'hydroxyde de métal alcalin et entre 13 et 75 ml de peroxyde d'hydrogène à 100 %.

La solution aqueuse des bains conformes au procédé selon l'invention peut avantageusement contenir, en des proportions usuelles, un stabilisant du peroxyde d'hydrogène tel qu'un dérivé de l'acide gluconique ou d'un acide phosphonique, par exemple un des produits connus sous la marque "DEQUEST" (Monsanto) qui sont des dérivés d'acide phosphonique. Elle peut éventuellement contenir des additifs communément présents dans les bains de décapage des métaux, tels que des agents tensioactifs et des inhibiteurs de corrosion, par exemple.

Les bains décapants conformes au procédé selon l'invention conviennent pour éliminer un revêtement contenant du niobium sur tous types de substrats qui ne risquent pas de subir des corrosions locales au contact desdits bains. Ils sont spécialement adaptés à l'élimination d'un revêtement comprenant du niobium sur un substrat en cuivre ou en alliage à base de cuivre. Le revêtement peut être du niobium pur ou un alliage de niobium, par exemple un alliage Nb-C-N ou un alliage Nb-Al-Ge, ou encore un alliage Nb-Ti.

Dans le procédé selon l'invention, le traitement du revêtement avec le bain peut être exécuté par toute technique adéquate, par exemple par immersion du substrat avec son revêtement dans le bain, par enduction ou par pulvérisation du bain sur le revêtement.

La quantité de bain mis en oeuvre doit être suffisante pour dissoudre le revêtement de niobium. Elle dépend notamment de la masse du revêtement à éliminer, de sa constitution, de la composition du bain et de la température. Elle doit être déterminée dans chaque cas.

Il convient d'exécuter le procédé selon l'invention à une température à laquelle on ne risque pas une décomposition intempestive du bain. A cet effet, il est généralement opportun de mettre le bain en oeuvre à une température n'excédant pas 50°C, la température ambiante, comprise entre 15 et 25°C, étant la plus adéquate dans la plupart des cas.

Dans le procédé selon l'invention, il est important de pouvoir suivre l'évolution du processus d'élimination du revêtement du substrat, de manière à déceler avec précision l'instant opportun pour cesser le traitement avec le bain. A cet effet, dans une forme d'exécution avantageuse du procédé selon l'invention, on décèle le terme de la réaction du bain avec le revêtement, par une mesure du potentiel électrochimique du substrat dans le bain. Dans la mise en oeuvre de cette forme d'exécution du procédé, il suffit dès lors de coupler une cellule de mesure de potentiel entre le substrat muni de son revêtement et une électrode de référence, immergée dans le bain.

Le procédé selon l'invention trouve notamment une application dans la construction et l'entretien des accélérateurs de particules tels que les cyclotrons par exemple, où il peut être utilisé pour éliminer un revêtement supraconducteur de niobium ou d'alliage de niobium de la paroi en cuivre des cavités formant les électrodes alimentées en courant à haute fréquence (par exemple un alliage de niobium et de titane comme suggéré dans le document Research and Development - January 1986 - pages 49 et 50 : "Physics - Magnet design brings breath of reality to SSC").

L'intérêt de l'invention va ressortir des exemples dont la description suit.

Ces exemples concernent des essais dans lesquels des plaquettes en cuivre portant un revêtement de niobium ont été traitées conformément au procédé selon l'invention, pour éliminer le revêtement de niobium.

On a procédé à trois essais avec des bains conformes au procédé selon l'invention, dont la composition est donnée au tableau I.

**Tableau I**

| Essai No | Composition du bain | | |
|---|---|---|---|
| | NaOH (mole/l) | H₂O₂ (100 %) (ml/l) | Stabilisant : DTPMP à 50 % (*) (ml/l) |
| 1 | 1 | 76 | 2,5 |
| 2 | 1 | 38 | 0 |
| 3 | 0,5 | 25 | 2,5 |

| | | | |
|---|---|---|---|
| (*) Diethylenetriaminepenta(methylenephosphonic acid) | | | |

Dans chaque essai, on a immergé une plaquette dans le bain à la température ambiante et on a suivi le processus d'élimination du niobium par une mesure du potentiel électrochimique de la plaquette par rapport à une électrode de référence au calomel saturé en KCl. On a déterminé le poids de niobium éliminé au moyen d'une mesure du poids de la plaquette, respectivement avant et après le traitement; connaissant la superficie de la plaquette, on en a déduit l'épaisseur de la pellicule de niobium éliminée.

Les résultats des essais sont répertoriés au tableau II.

**Tableau II**

| Essai N° | Durée du traitement (min) | Potentiel de la plaquette | | Pellicule de Nb éliminée |
|---|---|---|---|---|
| | | Initial (mV) | Final (mV) | Epaisseur (µm) |
| 1 | 10 | -210 | + 25 | 1,6 |
| 2 | 18 | -250 | - 3 | 0,46 |
| 3 | 51 | -380 | - 8 | 0,74 |

Les plaquettes recueillies à l'issue des essais se sont avérées entièrement débarrassées de leur revêtement de niobium. Elles présentaient une surface uniformément polie, exempte de zones de corrosion.

## Revendications

1. Procédé pour éliminer un revêtement comprenant du niobium sur un substrat, selon lequel on traite le revêtement avec un bain décapant consistant en une solution aqueuse de 7,5 à 155 ml de peroxyde d'hydrogène et 0,4 à 4 moles d'hydroxyde de métal alcalin par litre.

2. Procédé selon la revendication 1, caractérisé en ce que l'hydroxyde de métal alcalin est de l'hydroxyde de sodium.

3. Procédé selon la revendication 1 ou 2, caractérisé en ce que la solution aqueuse contient, par litre, entre 13 et 75 ml de peroxyde d'hydrogène et entre 0,5 et 2 moles d'hydroxyde de métal alcalin.

4. Procédé selon l'une quelconque des revendications 1 à 3, caractérisé en ce que la solution aqueuse contient un stabilisant du peroxyde d'hydrogène, sélectionné parmi les dérivés de l'acide gluconique et des acides phosphoniques.

5. Procédé selon l'une quelconque des revendications 1 à 4, caractérisé en ce qu'on met le bain en oeuvre à une température comprise entre 15 et 25°C.

6. Procédé selon l'une quelconque des revendications 1 à 5, caractérisé en ce qu'il est appliqué à l'élimination d'un revêtement de niobium ou d'alliage de niobium sur un substrat en cuivre ou en alliage de cuivre.

7. Procédé selon l'une quelconque des revendications 1 à 6, caractérisé en ce qu'on décèle le terme de la réaction du bain avec le revêtement, par une mesure du potentiel électro-chimique du substrat dans le bain.

## Claims

1. Process for removing a coating containing niobium on a substrate, according to which the coating is treated with a pickling bath consisting of an aqueous solution of 7.5 to 155 ml of hydrogen peroxide and 0.4 to 4 moles of alkali metal hydroxide per litre.

2. Process according to Claim 1, characterized in that the alkali metal hydroxide is sodium hydroxide.

3. Process according to Claim 1 or 2, characterized in that the aqueous solution contains, per litre, between 13 and 75 ml of hydrogen peroxide and between 0.5 and 2 moles of alkali metal hydroxide.

4. Process according to any one of Claims 1 to 3, characterised in that the agueous solution contains a stabiliser for hydrogen peroxide, chosen from the derivatives of gluconic acid and of phosphonic acids.

5. Process according to any one of Claims 1 to 4, characterised in that the bath is used at a temperature of between 15 and 25°C.

6. Process according to any one of Claims 1 to 5, characterised in that it is applied to the removal of a coating of niobium or of niobium alloy on a substrate made of copper or copper alloy.

7. Process according to any one of Claims 1 to 6, characterised in that the end of the reaction of the bath with the coating is detected by a measurement of the electrochemical potential of the substrate in the bath.

## Patentansprüche

1. Verfahren zum Eliminieren einer Niob umfassenden Beschichtung von einem Substrat, gemäß dem man die Beschichtung mit einem Abbeizbad behandelt, das aus einer wässrigen Lösung von 7,5 bis 155 ml Wasserstoffperoxyd und 0,4 bis 4 Mol Alkalimetallhydroxyd pro Liter besteht.

2. Verfahren nach Anspruch 1, dadurch gekennzeichnet, daß das Alkalimetallhydroxyd Natriumhydroxyd ist.

3. Verfahren nach Anspruch 1 oder 2, dadurch gekennzeichnet, daß die wässrige Lösung pro Liter zwischen 13 und 75 ml Wasserstoffperoxyd und zwischen 0,5 und 2 Mol Alkalimetallhydroxyd enthält.

4. Verfahren nach einem der Ansprüche 1 bis 3, dadurch gekennzeichnet, daß die wässrige Lösung ein Wasserstoffperoxyd-Stabilisierungsmittel, ausgewählt unter den Derivaten der Gluconsäure und der Phosphonsäuren, enthält.

5. Verfahren nach einem der Ansprüche 1 bis 4, dadurch gekennzeichnet, daß man das Bad bei einer Temperatur zwischen 15 und 25°C verwendet.

6. Verfahren nach einem der Ansprüche 1 bis 5, dadurch gekennzeichnet, daß es zur Elimination einer Beschichtung aus Niob oder einer Nioblegierung auf einem Substrat aus Kupfer oder Kupferlegierung angewandt wird.

7. Verfahren nach einem der Ansprüche 1 bis 6, dadurch gekennzeichnet, daß man das Ende der Reaktion des Bades mit der Beschichtung nachweist durch Messung des elektro-chemischen Potentials des Substrats in dem Bad.
